# EUROPÄISCHE PATENTANMELDUNG

(11) **EP 1 053 805 A1**
(43) Veröffentlichungstag der Anmeldung: **22.11.2000**
(21) Anmeldenummer: 99810445.9
(22) Anmeldetag: 20.05.1999
(51) Int. Cl.: B22C 21/14

(54) **Halteelement**

(71) Anmelder: Asea Brown Boveri AG, 5401 Baden (CH)
(72) Erfinder: Fernihough, John, Dr., 5400 Baden (CH); Oehl, Markus, Dr., 79761 Waldshut-Tiengen (DE)
(74) Vertreter: Pöpper, Evamaria, Dr.

(57) **Zusammenfassung**

Die Erfindung betrifft ein Halteelement und Verfahren, mit Hilfe derer es ermöglicht wird, ein Halteelement (1) zur Halterung eines Gießkernes in einer Gießform nach einem Gießen eines Gußteils in dem Gußteil zu belassen, ohne hierdurch die Materialeigenschaften des Gußteils, insbesondere die Festigkeit, in dem Bereich des Halteelements (1) erheblich zu beeinträchtigen. Erfindungsgemäß wird hierzu eine Grundform (2) des Halteelements (1) mit einer Deckschicht (3) beschichtet. Die Deckschicht (3) besteht aus einem oxidationsresistiven Werkstoff. Die Grundform (2) des Halteelements (1) ist aus einem Grundwerkstoff hergestellt, der gleich oder ähnlich dem Gußwerkstoff ist.

## Beschreibung

### Technisches Gebiet

Die Erfindung betrifft Halteelemente zur Halterung von Gießkernen in Gießformen.

### Stand der Technik

Gießen stellt als ein Urformverfahren ein weithin gebräuchliches Verfahren zur Herstellung von Guß- oder Formteilen dar. Hierbei wird ein erschmolzener, flüssiger Werkstoff, zumeist eine Metallschmelze, in eine Form eingegossen. Als Folge des anschließenden Abkühlprozesses erstarrt der flüssige Werkstoff in der Form, wodurch eine der Form entsprechende Formhaltigkeit des Gußteils erzielt wird. Bei den hierzu eingesetzten Formen unterscheidet man verlorene Formen und Dauerformen. Beiden gemeinsam ist, daß sie die äußere Kontur des Gußteils in Form eines Negativabdrucks wiedergeben. Im Anschluß an den Gießprozeß werden verlorene Formen zerstört, um das hergestellte Gußteil freizugeben. Für jedes herzustellende Gußteil ist somit eine verlorene Form erforderlich. Dauerformen hingegen bleiben erhalten, so daß mit einer Dauerform viele Gußteile hergestellt werden können.
Zur Erzeugung von Hohlräumen in den Gußteilen werden üblicherweise Kerne in die Form eingelegt, so daß das flüssige Metall, das in die Form eingegossen wird, nur in die Freiräume zwischen der Form und dem Kern gelangt. Nach Entfernen des Kernes verbleibt somit ein Hohlraum im Gußteil. Um derartige, in der Form angeordnete Kerne in ihrer Lage zu fixieren, werden in der Regel Halteelemente, die oftmals auch als Kernmarken bezeichnet werden, verwendet. Diese Halteelemente können hierbei entweder als separate Bauteile oder auch als in die jeweilige Form oder den Kern integrierte Bauteile ausgeführt sein. Weithin gebräuchlich ist hierbei beispielsweise die Ausgestaltung der Halteelemente in Form von Stiften, die aus Quarz, Siliziumoxid bzw. Quarzsand oder auch aus Platin hergestellt werden. Zur Fixierung dieser Stifte sind in der Form Bohrungen oder Vertiefungen vorgesehen, wobei jeder Stift an einem seiner Enden in einer Bohrung oder Vertiefung gehalten wird. Mit dem jeweils anderen Ende ragt der Stift in den von der Form umschlossenen Hohlraum, wobei das andere Ende an den in die Form eingelegten Kern angrenzt. Durch die Verwendung von zumeist mehreren Stiften wird der in die Form eingelegte Kern somit von der Innenwandkontur des Hohlraumes beabstandet und gleichzeitig in seiner Position innerhalb des Hohlraumes fixiert.
Vor dem eigentlichen Gießprozeß sind solche Halteelemente aufgrund hoher Temperaturbelastungen hochgradig oxidierenden Atmosphären ausgesetzt. Dies betrifft einerseits insbesondere einen Vorheizprozeßschritt, bei dem die Form mitsamt des Kernes und den Halteelementen auf eine Temperatur von ungefähr 1000°C aufgeheizt wird, um im darauffolgenden Gießprozeßschritt ein möglichst gleichmäßiges Erstarren der Schmelze zu gewährleisten. Halteelemente, die in die Form integriert sind, werden zusätzlich während der Herstellung der Form, beispielsweise während eines Sinterprozesses ("Ausbacken der Form"), mit hohen Temperaturen beaufschlagt. Aufgrund dieser hohen Temperaturen bildet sich auf der Außenseite des Bauteils in der Regel eine Oxidschicht aus (das sogenannte Verzundern des Bauteils), die aus mehreren Gründen unerwünscht ist. So können beispielsweise während des Gießens Teile der Oxidschicht abplatzen und den Gußwerkstoff verunreinigen. Ferner verhindert die Oxidschicht aufgrund ihrer hohen Schmelztemperatur ein teilweises oder vollständiges Schmelzen der Halteelemente. Infolgedessen bilden sich während des sich anschließenden Erstarrungsvorgangs auch keine oder nur in einem sehr geringen Umfang chemische Bindungen zwischen dem Halteelement und dem Gußwerkstoff aus. Aus diesem Grund werden die Halteelemente üblicherweise aus den oben aufgeführten Werkstoffen hergestellt, die eine hohe Resistivität gegen Oxidation aufweisen.
Nachteilig bei der Verwendung dieser Werkstoffe wirkt sich aus, daß diese Werkstoffe weitgehend inkompatibel mit dem Gußwerkstoff sind, so daß die Halteelemente nach dem Gießen aus dem Gußteil entfernt werden müssen. Die Inkompatibilität dieser Werkstoffe mit dem Gußwerkstoff bezieht sich hierbei sowohl auf die Unterschiede in der Ausbildung chemischer Bindungen als auch auf Werkstoffeigenschaften, wie beispielsweise unterschiedliche thermische Ausdehnungskoeffizienten, unterschiedliche Festigkeiten oder Oxidationsbeständigkeiten. Die nach dem Entfernen der Halteelemente aus dem Gußteil in dem Gußteil verbleibenden Löcher müssen oftmals verschlossen werden, da aus ihnen beispielsweise im Falle der Verwendung des Gußteils als innengekühlte Turbinenschaufel Kühlluft entweichen würde. Ein Verschließen der Löcher kann mittels Hartlöten erfolgen, wobei das Hartlöten wiederum mehrere Nachteile in sich birgt. So ist der Vorgang des Hartlötens einerseits arbeits- und zeitintensiv, wodurch die Gesamtkosten für die Herstellung des Gußteils erheblich steigen. Andererseits wirkt sich der Lötvorgang infolge der thermischen Belastung während des Lötens und der hierdurch hervorgerufenen Diffusionsvorgänge in dem das Loch umgebenden Material nachteilig auf die Gefügestruktur des Gußteils in Lochnähe aus. So tritt hier infolge des Lötvorgangs oftmals eine Versprödung des Gußmaterials auf. Ferner resultiert hieraus oftmals eine Verminderung der Korrosionsbeständigkeit des Gußmaterials. Darüber hinaus ist der Lötwerkstoff zumeist von geringerer Festigkeit als der Gußwerkstoff, so daß bereits hierdurch eine Schwächung der Lötstelle bedingt ist. Des weiteren ist es möglich und in der Praxis häufig der Fall, daß der Lötvorgang mißlingt, wodurch, insbesondere bei Präzisionsgußteilen, das gesamte Gußteil als Ausschuß unbrauchbar wird.

### Darstellung der Erfindung

Aufgabe der Erfindung ist es daher, Vorrichtungen und Verfahren zur Verfügung zu stellen, mit Hilfe derer Gußteile unter Vermeidung der Nachteile des Stand der Technik einfacher und kostengünstiger hergestellt werden können. Insbesondere soll es mit Hilfe der Erfindung möglich sein, die Halteelemente in den Gußteilen zu belassen, ohne hierdurch die Materialeigenschaften des Gußteils, insbesondere die Festigkeit, in den Bereichen der Halteelemente erheblich zu beeinträchtigen.

Gemäß der Erfindung wird zumindest ein Halteelement, das zur Halterung eines Gießkernes in einer Gießform dient und in einem ersten Schritt in seiner Grundform aus zumindest einem Grundwerkstoff hergestellt ist, zumindest in einem Teilbereich mit einer Deckschicht beschichtet. Als Beschichtungswerkstoff ist hierbei vorzugsweise ein Werkstoff mit einer hohen Resistivität gegen Oxidation zu wählen, wodurch verhindert wird, daß sich vor dem Gießprozeß aufgrund hoher Temperaturbelastungen oder anderweitiger Einflußfaktoren auf der Außenseite des Halteelements eine übermäßige Oxidschicht ausbildet. Es wurde überraschenderweise festgestellt, daß es im Falle einer erfindungsgemäßen Beschichtung des Halteelements nicht mehr erforderlich ist, das Halteelement zumindest in den Bereichen, in denen das Halteelement beschichtet ist, aus einem Werkstoff mit einer hohen Resistivität gegen Oxidation herzustellen. Die Grundform des Halteelements kann somit aus einem beliebigen, für diesen Einsatzzweck geeigneten Grundwerkstoff hergestellt werden. Hierbei ist es vorteilhaft, die Grundform aus einem Grundwerkstoff herzustellen, der gleich oder ähnlich dem verwendeten Gußwerkstoff ist. Die Ähnlichkeit der beiden Werkstoffe bezieht sich hierbei insbesondere auf die Festigkeit und/oder die thermische Ausdehnung des Werkstoffs sowie vorzugsweise auch auf die gegenseitige Löslichkeit der beiden Werkstoffe. Die Werkstoffkennwerte sollen hierbei vorzugsweise um nicht mehr als ±20% voneinander abweichen. Besonders bevorzugt weichen die Werkstoffkennwerte um weniger als ±10% voneinander ab. Ferner bezieht sich die Ähnlichkeit des Grundwerkstoffs zu dem Gußwerkstoff zweckmäßig auf die Resistivität der beiden Werkstoffe gegen Oxidation sowie vorteilhaft auf die Festigkeitseigenschaften im Hochtemperaturbereich, wie beispielsweise die Kurzzeitfestigkeit, die Zeitfestigkeit, die Dauerfestigkeit oder das Kriechverhalten. Als Hochtemperaturbereich gilt hierbei der Temperaturbereich zwischen 800° C und 1000° C. Die Resistivität gegen Oxidation sowie auch die Festigkeitseigenschaften im Hochtemperaturbereich weichen hierbei bevorzugt um maximal ±50%, besonders bevorzugt um ±25% voneinander ab, wobei im Falle der Bestimmung der Festigkeitseigenschaften im Hochtemperaturbereich die Temperatur konstant gehalten wird. Schwankt die Temperatur in einem Temperaturbereich, so ist es vorteilhaft, wenn die jeweiligen, aus den beiden Werkstoffen hergestellten Bauteile möglichst gleiche Lebensdauer aufweisen. Darüber hinaus sind zweckmäßig die Elastizitätsmodule der beiden Werkstoffe ähnlich, so daß sich an den Werkstoffgrenzen keine lokalen Spannungsüberhöhungen ausbilden. Die Elastizitätsmodule weichen hierbei vorteilhaft nur um maximal ±25% voneinander ab. Im Zusammenhang mit der Bewertung der Ähnlichkeit der beiden verwendeten Werkstoffe ist es nicht erfordelich, daß immer alle hier angeführten Kriterien erfüllt sind. In Abhängigkeit des Einsatzgebietes des herzustellenden Gußteils und der hieraus resultierenden Anforderungen an das Gußteil kann auch im Falle des Erfüllt-Seins nur einer Auswahl der obigen Kriterien eine ausreichende Ähnlichkeit der beiden Werkstoffe gegeben sein.
Die Grundform des Halteelements sollte zumindest in dem Teilbereich mit der Deckschicht beschichtet werden, in denen das Halteelement unmittelbar mit dem Gußwerkstoff in Berührung kommt, d.h. in dem Bereich des Halteelements, der bei Anordnung des Halteelements in der Gießform zwischen dem Gießkern und der Gießform zu liegen kommt. Oftmals ist es jedoch fertigungstechnisch einfacher oder aus anderen Gründen vorteilhaft, das Halteelement vollständig mit der Deckschicht zu beschichten.
Ist das Halteelement erfindungsgemäß mit einer Deckschicht beschichtet, so kann bei einer geeigneten Wahl des Grundwerkstoffs das Halteelement nach dem Gießen eines Gußteils in dem Gußteil verbleiben. Durch die verringerte Oxidschicht wird eine verbesserte Verbindung zwischen dem Halteelement und dem Gußwerkstoff erzielt. Wurde die Grundform des Halteelements überdies aus einem Grundwerkstoff hergestellt, der gleich oder ähnlich dem verwendeten Gußwerkstoff ist, so ergibt sich hieraus zusätzlich der Vorteil, daß aufgrund des Verbleibens des Halteelements in dem Gußteil keine oder eine nur geringe Beeinträchtigung der Materialeigenschaften des Gußteils in dem Bereich des Halteelements auftreten. Insbesondere weist das Gußteil auch in dem Bereich des in dem Gußteil verbliebenen Halteelements zweckmäßig ähnliche Festigkeitseigenschaften sowie vorteilhaft auch ein ähnliches thermisches Ausdehnungsverhalten auf wie der Gußwerkstoff, so daß durch den Verbleib des Halteelements in dem Gußteil weder eine lokale Schwächung des Bauteils hervorgerufen wird, noch im Falle thermischer Belastungszyklen infolge unterschiedlichen thermischen Ausdehnungsverhaltens Mikrorisse entstehen würden. Da das Halteelement in dem Gußteil verbleiben kann, wird der Aufwand zur Nachbearbeitung des Gußteils nach dem Gießprozeß erheblich vermindert. Neben dem Entfernen des Kernes muß das Gußteil lediglich nur noch geputzt werden, d.h. die überstehenden Grate und auch die aus dem Gußteil herausragenden Bereiche des Halteelements müssen entfernt werden. Es ist somit nicht mehr erforderlich, die bei einer vollständigen Herausnahme der Halteelemente in dem Gußteil zurückbleibenden Löcher durch beispielsweise Löten zu verschleißen. Demgemäß werden auch alle durch den Lötvorgang bedingten, bereits oben beschriebenen Nachteile, wie beispielsweise eine lokale Gefügeveränderung infolge der lokalen thermischen Belastungen, oder auch die nachteiligen Eigenschaften des Lotes, wie z.B. eine im Vergleich zu dem Gußwerkstoff geringere Festigkeit, vermieden. Überdies lassen sich die Herstellungskosten der Gußteile durch die erfindungsgemäße Ausführung der Halteelemente aufgrund des geringeren Fertigungsaufwands erheblich vermindern.

Es kann von Vorteil sein, das Halteelement nur in dem Bereich des Halteelements, der bei Anordnung des Halteelements in der Gießform zwischen dem Gießkern und der Gießform zu liegen kommt, erfindungsgemäß mit einer Deckschicht zu beschichten. Das Halteelement ist in diesem Bereich darüber hinaus zweckmäßig aus einem dem Gußwerkstoff gleichen oder ähnlichen Werkstoff hergestellt. In den übrigen Bereichen kann das Halteelement in diesem Falle auch aus einem anderen Werkstoff, beispielsweise einem zur Herstellung des Kerns oder der Gießform üblichen Werkstoff, hergestellt sein. Oftmals wird zur Herstellung des Kerns oder der Gießform Quarzsand verwendet, der in einem Sinterprozeß so behandelt wird, daß die Form (bsp. der Kern oder auch das Halteelement) nach dem Gießprozeß ohne großen äußeren Aufwand zerfällt. Durch die bevorzugte Ausführungsform des Halteelements läßt sich der zur Nachbearbeitung eines hergestellten Gußteils erforderliche Aufwand nochmals vermindern.

Für zahlreiche Einsatzzwecke ist es von Vorteil, eine Nickel-Basis-Legierung, wie bsp. Inconel, Hastelloy, usw., als Gußwerkstoff zu verwenden. Nickel-Basis-Legierungen zeichnen sich durch eine hohe Temperaturfestigkeit und einen hohen Kriechwiderstand aus. Sie eignen sich somit insbesondere zum Einsatz für thermisch oder auch mechanisch hoch belastete Bauteile, wie beispielsweise Turbinenschaufeln, Wärmetauscher, etc.. Hierbei ist es vorteilhaft, auch die Grundform des Halteelements zumindest in dem Bereich, der bei Anordnung des Halteelements in der Gießform zwischen dem Gießkern und der Gießform zu liegen kommt, aus derselben Nickel-Basis-Legierung oder einem ähnlichen Werkstoff herzustellen.

Die Deckschicht ist vorzugsweise aus einer Gruppe umfassend Cr, Al, Pt, Au, Platinoxid, MCrAIY oder Kombinationen hieraus gebildet. Die aufgeführten Gruppenelemente sind vorteilhaft einerseits hoch oxidationsbeständig als auch andererseits fertigungstechnisch mit bekannten Beschichtungsverfahren auf eine Grundsubstanz aufbringbar. Ein sehr gutes Haften dieser Gruppenelemente läßt sich insbesondere auf Nickel-Basis-Legierungen erzielen. Die Beschichtung wird vorzugsweise mittels chemischen Bedampfens und Sputterns, des Plasmabogen-Sprühverfahrens in Luft oder im Vakuum, des Drahtbogen-Sprühverfahrens oder des Elektronenstrahlbedampfens aufgebracht. Diese Verfahren sind bereits im Stand der Technik bekannt. Um die Haftung der Beschichtung auf dem Grundwerkstoff zu verbessern, ist es überdies oftmals von Vorteil, das Halteelement im Anschluß an den Verfahrensschritt der Beschichtung einer Wärmebehandlung, beispielsweise einem Anlaßvorgang, auszusetzen. Durch Diffusionsvorgänge dringen hierbei Atome des Beschichtungswerkstoffs tiefer in den Grundwerkstoff ein und führen so zu einer verbesserten Haftung der Beschichtung auf der Grundform. Die Temperatur-Zeit-Folgen der Wärmebehandlung sind hierbei den jeweiligen Werkstoffkombinationen anzupassen.

Vorteilhaft wird die Deckschicht mit einer Dicke zwischen 0,1 µm und 2000 µm auf die Grundform aufgebracht. Besonders vorteilhaft beträgt die Dicke im unteren Bereich zwischen 1 µm und 300 µm und im oberen Bereich zwischen 1500 µm und 2000 µm. Die zu bevorzugenden Dicken der Deckschichten können aber auch in Abhängigkeit der jeweils vorliegenden Werkstoffkombinationen oder auch der Prozeßparameter, wie beispielsweise der Sintertemperatur (sofern das Halteelement während des Sinterprozesses zur Herstellung der Gießform ausgesetzt war) oder der Temperatur der Schmelze, hiervon abweichen, so daß dann eine optimale Beschichtungsdicke zumeist mit Hilfe von Versuchen gefunden werden muß.
Im Falle einer vorteilhaft dünn ausgebildeten Deckschicht wurde gefunden, daß sich die Deckschicht während des Gießprozesses im Wesentlichen vollständig auflöst, d.h. die jeweils äußerste Materialschicht wird sukzessive von der heißen Schmelze erschmolzen, vermischt sich mit dieser und wird z.T. auch mittels Diffusion oder Konvektion aus dem Bereich des Halteelements abtransportiert. Sobald die Deckschicht zumindest lokal vollständig aufgelöst ist, kommt es zu einem Erschmelzen des Grundwerkstoffs der Grundform in der jeweils äußersten Schicht. Da das Halteelement während des Gießprozesses vollständig von der Schmelze umgeben ist, tritt hierbei keine Oxidation des erschmolzenen Grundwerkstoffs auf. Der erschmolzene Grundwerkstoff der Grundform vermischt sich in gewünschter Weise mit der Schmelze, wobei eine möglichst homogene Vermischung angestrebt ist. Ist der Grundwerkstoff der Grundform gleich dem Gußwerkstoff oder diesem zumindest ähnlich, so wird eine sehr hohe Homogenität der Durchmischung erzielt. Während des sich anschließenden Erstarrungsprozesses der Schmelze bildet sich infolgedessen auch eine homogene Gefügestruktur aus, die optimale Festigkeitseigenschaften aufweist.
Im Falle einer vorteilhaft dick ausgebildeten Deckschicht wurde gefunden, daß sich die Deckschicht während des Gießprozesses nicht vollständig auflöst. Der Grundwerkstoff der Grundform des Halteelements wird somit im erstarrten Gußteil durch eine Zwischenschicht, die aus dem Beschichtungswerkstoff besteht, von dem Gußwerkstoff abgegrenzt. Es kommt somit zu keinem unmittelbaren Übergang zwischen dem Gußwerkstoff und dem Grundwerkstoff. Eine dick ausgebildete Deckschicht ist insbesondere dann von Vorteil, wenn mit Hilfe des Beschichtungswerkstoffs eine verbesserte Verbindung zwischen dem Halteelement und dem Gußwerkstoff in dem erstarrten Gußteil erzielt werden kann. Dies ist beispielsweise dann der Fall, wenn der Beschichtungswerkstoff in Bezug auf den Gußwerkstoff eine bessere Löslichkeit aufweist als der Werkstoff der Grundform.

Um die Verbindung des Halteelements mit dem Gußwerkstoff darüber hinaus zusätzlich zu verbessern, ist es vorteilhaft, das Halteelement in dem Bereich, in dem das Halteelement bei Anordnung in der Gießform zwischen dem Gießkern und der Gießform zu liegen kommt, mit einer unregelmäßig ausgeformten Gestalt auszuführen. Durch die unregelmäßig ausgeformte Gestalt stellt sich zwischen dem Halteelement und dem Gußwerkstoff nach der Erstarrung ein Formschluß ein, der neben den chemischen Bindungen eine feste Verbindung des Halteelements in dem Gußteil gewährleistet.

In einer zweckmäßigen Ausgestaltung ist das Halteelement als Stift ausgeführt, wobei der Stift bevorzugt einen Durchmesser zwischen 0.5 mm und 20 mm aufweist. Das als Stift ausgeführte Halteelement ist einerseits einfach herstellbar. Andererseits kann der Stift an einem Ende in einfacher Weise mittels einer Bohrung in der Gießform angeordnet und positioniert werden, so daß hierzu ein nur geringer Fertigungsaufwand erforderlich ist. Mit dem freien Ende ragt das als Stift angeordnete Halteelement in den durch die Gießform umschlossenen Hohlraum, wobei der Stift an dem freien Ende an den Kern angrenzt und ihn somit haltert. In einer weiteren Ausführung könnte der Stift auch in eine an dem Kern angebrachte Bohrung oder Vertiefung eingreifen.

Alternativ hierzu kann das Halteelement vorteilhaft aber auch mit der Gießform oder auch dem Gießkern einteilig ausgeführt sein. Als Vorteil resultiert hieraus eine geringe Anzahl von Teilen, die für die Gußteilherstellung erforderlich sind. Darüber hinaus ist die Position des Halteelements in Bezug auf die Gießform oder den Gießkern fixiert und kann somit nicht versehentlich verändert werden.

Das Verfahren zur Herstellung des Halteelements umfaßt in einem ersten Verfahrensschritt das Herstellen der Grundform des Halteelements aus zumindest einem Grundwerkstoff. Das Halteelement kann hierbei als ein isoliertes Bauteil ausgeführt sein, welches dann in eine getrennt von dem Halteelement hergestellte Gießform eingesetzt wird. Ferner kann das Halteelement aber auch als ein in die Gießform oder auch in den Gießkern integriertes Bauteil ausgeführt sein. In einem zweiten Verfahrensschritt zur Herstellung des Halteelements wird die Grundform mit einem oxidationsbeständigen Material beschichtet. Bevorzugte Materialien für die Beschichtung als auch für die Grundform sowie bevorzugte Beschichtungsverfahren wurden bereits oben aufgeführt.
In einem weiteren Verfahrensschritt wird das Halteelement vorzugsweise wärmebehandelt.

Das Verfahren zur Herstellung eines Gußteils unter Verwendung von zumindest einem Gießkern umfaßt in einem ersten Arbeitsschritt das Herstellen einer Gießform. In einem weiteren Arbeitsschritt wird zumindest ein erfindungsgemäßes Halteelement hergestellt. Das Halteelement kann als eigenständiges Bauteil ausgeführt sein, das in der Gießform angeordnet wird. Gleichermaßen kann das Halteelement aber auch einteilig mit der Gießform oder auch einteilig mit dem Gießkern ausgeführt sein. Im den beiden letzteren Fällen ist es zweckmäßig den Verfahrensschritt der Herstellung der Gießform bzw. des Gießkerns und des Halteelementes miteinander zu kombinieren. Der Gießkern wird mit einem aus dem Stand der Technik bekannten Verfahren hergestellt und in der Gießform so angeordnet, daß er von dem zumindest einen Halteelement gehaltert wird. Zwischen dem Gießkern und der Gießform verbleibt ein Freiraum, in den in einem sich an die bisherigen Arbeitsschritte anschließenden Arbeitsschritt der erschmolzene Gußwerkstoff, die sogenannte Schmelze, eingegossen wird. Nach dem Eingießen und Erstarren des Gußwerkstoffes wird zweckmäßig die Gießform und der Gießkern entfernt. Erfindungsgemäß verbleibt das Halteelement zumindest teilweise in dem Gußteil. In einem weiteren, zweckmäßigen Arbeitsschritt wird das Gußteil geputzt, d.h. überstehende Grate oder auch Eingußsteiger werden entfernt. Hieran anschließen kann sich eine Weiterverarbeitung des Gußteils durch beispielsweise spanabhebende Bearbeitungsverfahren.

### Kurze Beschreibung der Zeichnungen

Die Erfindung wird nachfolgend anhand von Ausführungsbeispielen im Zusammenhang mit den Zeichnungen näher erläutert. Es zeigt:
- Figur 1: ein erfindungsgemäßes Halteelement im Querschnitt;
- Figur 2: einen Schnitt durch eine erste Zusammenstellanordnung einer Gießform mit einem in der Gießform angeordneten, erfindungsgemäßen Halteelement und einem von diesem Halteelement gehalterten Gießkern;
- Figur 3: einen Schnitt durch eine zweite Zusammenstellanordnung einer Gießform mit einem in der Gießform angeordneten, erfindungsgemäßen Halteelement und einem von diesem Halteelement gehalterten Gießkern.

Es sind jeweils nur die für das Verständnis der Erfindung wesentlichen Elemente gezeigt.

### Wege zur Ausführung der Erfindung

In Figur 1 ist ein erfindungsgemäßes Halteelement 1 im Querschnitt dargestellt. Das Halteelement 1 ist hier als Stift ausgeführt, wobei der Stift einen in der Schnittebene runden Querschnitt aufweist. Die Ausführung des Halteelements 1 mit einem runden Querschnitt ist insofern von Vorteil, als das Halteelement 1 mittels einer einfach herzustellenden Bohrung in einer Gießform positioniert und fixiert werden kann. Eine unregelmäßig ausgeformte Umfangskontur, beispielsweise ein Vieleck, mit einem sich zusätzlich zweckmäßig entlang der Längsachse verändernden Querschnitt, beispielsweise durch eine sprunghafte Verdickung des Halteelements, bietet hingegen den Vorteil, daß das Halteelement nach dem Gießprozeß in dem erstarrten Gußwerkstoff neben chemischen Bindungen auch durch einen Formschluß fixiert ist. In einer besonders zu bevorzugenden Ausführung weist das Halteelement somit in dem Bereich, in dem es in der Gießform verankert wird, einen runden Querschnitt auf, wohingegen das Halteelement in dem Bereich, der bei Anordnung des Halteelements in der Gießform zwischen dem Gießkern und der Gießform zu liegen kommt, eine unregelmäßig ausgeformte Umfangskontur mit zweckmäßigen Querschnittsveränderungen aufweist.
Das in Figur 1 dargestellte Halteelement 1 umfaßt eine Grundform 2, die aus einem Grundwerkstoff hergestellt ist und mit einer Deckschicht 3 beschichtet ist. Zu berücksichtigen ist hierbei, daß die der Veranschaulichung der Erfindung dienende Figur 1 die Größenverhältnisse nicht maßstabsgetreu gemäß einer zu bevorzugenden Ausführung der Erfindung wiedergibt. Insbesondere die Beschichtung 3 ist in Figur 1 bis 3 zur Verdeutlichung mit einer größeren als einer gemäß der Erfindung zu bevorzugenden Dicke dargestellt. Bevorzugt weist die Beschichtung 3 eine Dicke zwischen 0,1 µm und 2000 µm auf. Besonders vorteilhaft beträgt die Dicke in einem unteren Dickenbereich zwischen 1 µm und 300 µm und in einem oberen Dickenbereich zwischen 1500 µm und 2000 µm, wohingegen der Durchmesser des als Stift ausgeführten Halteelements bevorzugt in einem Bereich zwischen 0,5 mm und 20 mm liegt. Die Beschichtung 3 besteht aus einem Werkstoff, der eine hohe Resistivität gegen Oxidation aufweist. Der Beschichtungswerkstoff ist ferner zweckmäßig insbesondere unter dem Aspekt einer guten Haftung der Beschichtung 3 auf der Grundform 2 und somit in Abhängigkeit des Grundwerkstoffs der Grundform 2 zu wählen. Der Grundwerkstoff der Grundform 2 wiederum ist zweckmäßig in Abhängigkeit des Gußwerkstoffes zu wählen, wobei der Grundwerkstoff bevorzugt gleich oder ähnlich dem Gußwerkstoff sein sollte. Die Ähnlichkeit bezieht sich hierbei insbesondere auf die Stoffkennwerte der Festigkeit, der thermischen Ausdehnung und der gegenseitigen Löslichkeit der beiden Werkstoffe. Insbesondere für thermisch hochbelastete Teile, beispielsweise Bauteile, die im Heißgasteil einer Gasturbine eingesetzt werden, kommen als Gußwerkstoffe oftmals Nickel-Basis-Legierungen zum Einsatz. Die chemische Zusammensetzung typischer Nickel-Basis-Legierungen, die als Gußwerkstoffe Verwendung finden, sind in den Tabellen 1 bis 3 aufgeführt.

**Tabelle 2:**

| Werkstoff: G-Ni 60CrMoTiAl LC; Feinguß | | | | |
|---|---|---|---|---|
| Legierungsbestandteile (Angaben in Gewichts-% oder ppm) | | | | |
| C | 0,09 bis 0,13 | | B | 0,007 bis 0,012 |
| Si | max. 0,05 | | Zr | 0,02 bis 0,07 |
| Mn | max. 0,1 | | Fe | max. 0,5 |
| P | max. 0,005 | | Cu | max. 0,02 |
| S | max. 0,003 | | Bi | max. 0,1 ppm |
| Cr | 15,7 bis 16,3 | | Tl | max. 0,2 ppm |
| Ni | Rest | | Ag | max. 0,4 ppm |
| Co | 8,0 bis 9,0 | | Pb | max. 0,5ppm |
| Mo | 1,5 bis 2,0 | | Te | max. 0,5 ppm |
| W | 2,4 bis 2,8 | | Se | max. 1 ppm |
| Ta | 1,5 bis 2,0 | | Sn | max. 20 ppm |
| Nb | 0,6 bis 1,1 | | Ga | max. 20 ppm |
| Al | 3,2 bis 3,7 | | Mg | max. 50 ppm |
| Ti | 3,2 bis 3,7 | | O₂ | max. 15 ppm |
| Al+Ti | 6,5 bis 7,2 | | N₂ | max. 50 ppm |

**Tabelle 3:**

| Werkstoff: G-NiCr21Fe18Mo9; Stahlguß | | | | |
|---|---|---|---|---|
| Legierungsbestandteile (Angaben in Gewichts-% und ppm) | | | | |
| C | max. 0,2 | | Ni | Rest |
| Si | max. 1,0 | | Fe | 17,0 bis 20,0 |
| Mn | max. 1,0 | | Mo | 8,0 bis 10,0 |
| P | max. 0,04 | | Co | 0,5 bis 2,5 |
| S | max. 0,03 | | W | 0,2 bis 1,0 |
| Cr | 20,5 bis 23,0 | | | |

Insbesondere in den Fällen, in denen eine Nickel-Basis-Legierung als Gußwerkstoff Verwendung findet, erwies es sich als äußerst vorteilhaft, die Beschichtung 3 aus einem Werkstoff aus der Gruppe umfassend Cr, Al, Pt, Au, Platinoxid, MCrAIY oder Kombinationen hieraus herzustellen. Hierfür wird der Beschichtungswerkstoff mit Hilfe eines Beschichtungsverfahrens auf die zuvor hergestellte Grundform 2 aufgebracht. Als typische Beschichtungsverfahren, die bereits im Stand der Technik bekannt sind, können hier beispielsweise chemisches Bedampfen oder Sputtern zur Anwendung kommen. In vielen Fällen ist es zweckmäßig, die Grundform 2 des Halteelements 1 auf ihrer gesamten Oberfläche zu beschichten. Insbesondere in den Fällen, in denen die Grundform 2 des Halteelements 1 bereichsweise aus unterschiedlichen Werkstoffen gefertigt ist, kann es aber auch von Vorteil sein, die Grundform in nur einem oder mehreren Teilbereichen zu beschichten.
Mittels der Beschichtung 3 des Halteelements 1 aus Figur 1 wird verhindert, daß Sauerstoff oder auch andere aggressive Substanzen an den Grundwerkstoff der Grundform 2 des Halteelements 1 gelangen können und hier insbesondere zu einer Oxidation des Grundwerkstoffs führen können. Speziell hohe Temperaturen, wie sie beispielsweise bei der Herstellung der Gießform durch Sintern oder auch beim Vorheizen der Gießform unmittelbar vor dem eigentlichen Gießprozeß auftreten, würden, sofern auf eine Beschichtung 3 der Grundform 2 verzichtet würde, zu einer erheblichen Oxidation (Verzunderung) des Grundwerkstoffs führen. Der oxidierte Grundwerkstoff wäre dem Gußwerkstoff in seinen Werkstoffeigenschaften nicht mehr ähnlich. Insbesondere weist der oxidierte Grundwerkstoff eine nur geringe Löslichkeit mit dem Gußwerkstoff auf, so daß es zu einer nur bedingt geeigneten Verbindung des Halteelements 1 mit dem Gußwerkstoff käme. Üblicherweise würde durch die Oxidation auch die Festigkeit des Gußteils zumindest in den Bereichen, in denen sich der oxidierte Werkstoff ablagert, stark vermindert werden. Durch die Beschichtung 3 der Grundform 2 des Halteelements 1 wird somit das Halteelement 1 gegen Oxidation widerstandsfähig, obwohl das Halteelement 1 zu einem überwiegenden Teil aus einem oxidationsanfälligen Werkstoff hergestellt ist.
Während des eigentlichen Gießprozesses, d.h. dem Eingießen der Schmelze in die Gießform, wird aufgrund der hohen Temperatur der Schmelze die Beschichtung 3 zumindest teilweise erschmolzen. Ist die Beschichtung 3 mit einer nur geringen Dicke ausgeführt, so wird die Beschichtung 3 durch die Schmelze vollständig abgetragen und der Grundwerkstoff des Halteelements 1 kommt unmittelbar mit der aus Gußwerkstoff bestehenden Schmelze unmittelbar in Kontakt, wodurch auch zumindest ein Teil des Grundwerkstoffs erschmolzen wird. Aufgrund der guten Löslichkeit des Werkstoffs der Grundform 2 des Halteelements 1 in dem Gußwerkstoff und umgekehrt bilden sich während der anschließenden Erstarrungsphase chemische Bindungen zwischen dem ursprünglichen Halteelement und dem Gußteil aus, die infolgedessen zu einer guten Verbindung der beiden Teile miteinander führen. Im Idealfall vermischt sich der Werkstoff des Halteelements 1 vollständig mit dem Gußwerkstoff. Lokale Unterschiede in den Werkstoffeigenschaften aufgrund des Verbleibs des Halteelements 1 in dem Gußstück lassen sich somit durch die erfindungsgemäße Ausführung des Halteelements 1 vermindern oder sogar vollständig vermeiden.
Wird die Dicke der als Deckschicht ausgeführten Beschichtung 3 hingegen etwas dicker gewählt, so wird diese von der Schmelze nicht vollständig abgetragen. Es verbleibt somit ein Rest der Deckschicht 3 in dem fertigen Gußteil, wodurch der Gußwerkstoff von dem Werkstoff der Grundform2 des Halteelements 3 abgegrenzt wird. Bei einer geeigneten Wahl der Werkstoffe kommt es jedoch zu einer ausreichenden Verbindung des Beschichtungswerkstoffs mit dem Gußwerkstoff, so daß eine lokale Verschlechterung der Werkstoffeigenschaften im Bereich des in dem Gußteil verbliebenen Halteelements nur in einem sehr geringen Umfang auftritt.

In Figur 2 ist ein Schnitt durch eine erste Zusammenstellanordnung einer Gießform 4 mit einem in der Gießform 4 angeordneten, erfindungsgemäßen Halteelement 1 und einem von diesem Halteelement 1 gehalterten Gießkern 5 dargestellt. Das Halteelement 1 ist hier als Stift ausgeführt und in einer Bohrung in der Gießform 4 fixiert. Der Stift 1 ist in einfacher Weise als Zylinder mit einem längs der Mittelachse konstanten Querschnitt ausgeführt. Das in die Gießform 4 hineinragende Ende des Stiftes 1 grenzt unmittelbar an den Gießkern 5 an, wodurch dieser in seiner Position gehaltert wird. Das Stiftende kann hierbei flach oder auch rund oder auch anderweitig ausgeführt sein. Zweckmäßig ist es an die Kontur des Gießkerns 5 angepaßt.
Der Stift 1 in Figur 2 ist aus einer Grundform 2 und einer Deckschicht 3 aufgebaut, wobei die Deckschicht 3 die Grundform 2 vollständig umschließt. Die Dicke dert Deckschicht ist in Figur 2 zur Veranschaulichung vergrößert dargestellt. Die Decksicht 3 besteht aus einem Werkstoff, der eine hohe Resistivität gegen Oxidation aufweist. Die Grundform 2 des Halteelements ist vorteilhaft aus dem Gußwerkstoff oder einem dem Gußwerkstoff ähnlichen Werkstoff hergestellt. Durch die Deckschicht 3 wird eine Oxidation (Verzunderung) des Werkstoffes der Grundform 2 zuverlässig auch dann verhindert, wenn sowohl der Werkstoff der Grundform 2 leicht oxidierbar ist als auch andererseits hochoxidierende Umgebungsbedingungen vorliegen, d.h. beispielsweise im Falle eines ausreichenden Sauerstoffangebots bei gleichzeitig sehr hohen Umgebungstemperaturen.
Während des Gießprozesses wird geschmolzener Gußwerkstoff, sogenannte Schmelze, in den zwischen dem Gießkern 5 und der Gießform 4 verbleibenden Freiraum 6 eingegossen. Das Halteelement 1 wird hierbei vollständig von Schmelze umschlossen. Aufgrund der hohen Temperaturen der Schmelze kommt es zu einem zumindest teilweisen Erschmelzen des Halteelements 1 und bei dem anschließenden Abkühlvorgang zu einem Erstarren der Schmelze unter Ausbildung chemischer Bindungen zwischen Atomen des Halteelements 1 und der zugeführten Schmelze. Hieraus resultiert eine sehr gute Verbindung des Halteelements 1 mit der erstarrten Schmelze. Bei einer dicken Beschichtung 3 werden in der Regel nur die äußeren Bereiche der Beschichtung 3 aufgeschmolzen. In dem erstarrten Gußteil bleibt somit zwischen dem Gußwerkstoff und dem Werkstoff der Grundform 2 eine Zwischenschicht zurück, die aus dem Werkstoff der Beschichtung 3 besteht. Bei einer kleinen Schichtdicke der Beschichtung 3 kommt es in dem Bereich zwischen der Gießform und dem Gießkern durch die Schmelze weitestgehend zu einem vollständigen Abtrag der Beschichtung 3. Darüber hinaus wird durch die hohe Temperatur der Schmelze ein Teil des Werkstoffs der Grundform 2 des Halteelements 1 erschmolzen, so daß sich bei dem anschließenden Erstarrungsvorgang chemische Bindungen unmittelbar zwischen dem Werkstoff der Grundform 2 und dem Gußwerkstoff ausbilden.
Im Anschluß an das Eingießen der Schmelze in die Gießform 4 und dem Erstarren der Schmelze wird in einem weiteren Arbeitsschritt sowohl die Gießform 4 als auch der Gießkern 5 entfernt. Das mit dem Gußteil verbundene Halteelement 1 verbleibt jedoch in dem Gußteil und wird in einem weiteren, zweckmäßigen Arbeitsschritt beispielsweise durch Schleifen so bearbeitet, daß es wandbündig mit dem Gußteil abschließt.
Das erfindungsgemäß auf diese Weise hergestellte Gußteil weist in dem Bereich des in dem Gußteil verbliebenen Halteelements keine oder nur geringfügig verschlechterte Werkstoffeigenschaften auf.

Figur 3 zeigt einen Schnitt durch eine zweite Zusammenstellanordnung einer Gießform 4 mit einem in der Gießform 4 angeordneten, erfindungsgemäßen Halteelement 1 und einem von diesem Halteelement 1 gehalterten Gießkern 5. Die Zusammenstellanordnung in Figur 3 ist hierbei ähnlich der Zusammenstellanordnung aus Figur 2 ausgeführt. Lediglich das als Stift ausgeführte Haltelement 1 in Figur 3 weist längs seiner Mittelachse einen sich verändernden Querschnitt auf, wohingegen der Querschnitt des Stiftes 1 in Figur 2 längs seiner Mittelachse konstant ist. Der in Figur 3 dargestellte Stift 1 ist mit einer Querschnittsverengung in Form eines Absatzes 7 ausgeführt, wobei der Absatz 7 des Stiftes 1 bei Anordnung des Stiftes 1 in der Gießform 4 in der dargestellten Weise in dem Bereich zwischen der Gießform 4 und dem Gießkern 5 zu liegen kommt. Der weitere Aufbau des Stiftes 1 als auch der Gießprozeß entsprechen den Ausführungen zu Figur 2. Nach dem Erstarren des Gußwerkstoffes wirkt jedoch in Ergänzung der Ausführungen zu Figur 2 die Querschnittsverengung 7 des Stiftes 1, sofern der Stift 1 während des Gießprozesses nicht vollständig erschmolzen wurde, ähnlich einer Wellenschulter und führt neben den chemischen Bindungen, die sich während des Erstarrens zwischen dem Gußwerkstoff und dem Halteelement ausgebildet haben, zusätzlich zu einer formschlüssigen Verbindung des Halteelements 1 in dem Gußteil.

### Bezugszeichenliste

- 1: Halteelement / Stift
- 2: Grundform
- 3: Beschichtung
- 4: Gießform
- 5: Gießkern
- 6: Bereich zwischen Gießform und Gießkern
- 7: Querschnittsverengung

## Patentansprüche

1. Halteelement (1) zur Halterung eines Gießkernes (5) in einer Gießform(4),
wobei eine Grundform (2) des Halteelements (1) aus zumindest einem Grundwerkstoff hergestellt ist,
dadurch gekennzeichnet, daß
die Grundform (2) zumindest in einem Teilbereich mit einer Deckschicht (3) beschichtet ist.

2. Halteelement (1) nach Anspruch 1,
wobei die Deckschicht (3) aus einem oxidationsbeständigen Material, vorzugsweise aus einer Gruppe umfassend Cr, Al, Pt, Au, Platinoxid, MCrAIY oder Kombinationen hieraus, besteht.

3. Halteelement (1) nach einem der vorhergehenden Ansprüche,
wobei der Grundwerkstoff des Halteelements (1) zumindest in einem Bereich, der bei Anordnung des Halteelements (1) in der Gießform (4) zwischen der Gießform (4) und dem Gießkern (5) zu liegen kommt, gleich einem zur Herstellung des Gußteils verwendeten Gußwerkstoff ist.

4. Halteelement (1) nach einem der Ansprüche 1 oder 2,
wobei der Grundwerkstoff des Halteelements (1) zumindest in dem Bereich, der bei Anordnung des Halteelements (1) in der Gießform (4) zwischen der Gießform (4) und dem Gießkern (5) zu liegen kommt, dem Gußwerkstoff in Bezug auf Festigkeitskennwerte und/oder thermische Ausdehnung und/oder Löslichkeit ähnlich ist.

5. Halteelement (1) nach einem der vorhergehenden Ansprüche,
wobei der Gußwerkstoff eine Nickel-Basis-Legierung ist.

6. Halteelement (1) nach einem der vorhergehenden Ansprüche,
wobei das Halteelement (1) als Stift ausgebildet ist, wobei der Durchmesser des Stiftes vorzugsweise in einem Bereich zwischen 0.5 mm bis 20 mm liegt.

7. Halteelement (1) nach einem der vorhergehenden Ansprüche,
wobei das Halteelement (1) in dem Bereich, der bei Anordnung des Halteelements (1) in der Gießform (4) zwischen der Gießform (4) und dem Gießkern (5) zu liegen kommt, eine unregelmäßig ausgeformte Gestalt aufweist.

8. Halteelement (1) nach einem der vorhergehenden Ansprüche,
wobei die Deckschicht (3) zwischen 0,1 µm und 2000 µm dick ist.

9. Halteelement (1) nach einem der vorhergehenden Ansprüche,
wobei die Dicke der Deckschicht (3) so gewählt ist, daß sich die Deckschicht während des Gießprozesses im Wesentlichen vollständig auflöst und sich der Gießwerkstoff während des Gießprozesses unmittelbar mit dem Grundwerkstoff des Halteelements vermischt.

10. Halteelement (1) nach einem der Ansprüche 1 bis 8,
wobei die Dicke der Deckschicht (3) so gewählt ist, daß sich die Deckschicht während des Gießprozesses nicht vollständig auflöst und auch in dem fertig erstellten Gußteil eine zwischen dem Grundwerkstoff des Halteelements und dem Gußwerkstoff angeordnete Schicht aus dem Material der Deckschicht verbleibt.

11. Verfahren zur Herstellung eines Halteelements (1),
wobei das Verfahren folgende Schritte umfaßt:
a) Herstellen einer Grundform (2) des Halteelements (1) aus zumindest einem Grundwerkstoff, wobei die Grundform (2) entweder als isoliertes Bauteil oder einteilig mit einer Gießform (4) oder einteilig mit einem Gießkern (5) ausgeführt ist;
b) Beschichten der Grundform (2) des Halteelements (1) mit einer Deckschicht (3) aus oxidationsbeständigem Material, bevorzugt aus einer Gruppe umfassend Cr, Al, Pt, Au, Platinoxid, MCrAIY oder Kombinationen hieraus;

12. Verfahren nach Anspruch 11,
wobei das in dem Verfahrensschritt b beschriebene Beschichten mittels chemischen Bedampfens oder Sputterns oder eines Plasmabogen-Sprühverfahrens in Luft oder in Vakuum oder eines Drahtbogen-Sprühverfahrens oder eines Elektronenstrahlbedampfens erfolgt.

13. Verfahren nach einem der Ansprüche 11 oder 12,
wobei im Anschluß an den Verfahrensschritt b
c) das Halteelement (1) zur Verbesserung der Haftung der Deckschicht (3) auf der Grundform (2) wärmebehandelt wird.

14. Verfahren zur Herstellung eines Gußteils unter Verwendung von zumindest einem Gießkern (5), wobei das Verfahren folgende Arbeitsschritte umfaßt
a) Herstellen einer Gießform (4);
b) Herstellen eines Gießkerns (5);
c) Herstellen von zumindest einem Halteelement (1) nach einem der vorhergehenden Ansprüche 1 bis 10 oder 11 bis 13, wobei das Halteelement entweder isoliertes Bauteil oder einteilig mit der Gießform (4) oder einteilig mit dem Gießkern (5) ausgeführt ist;
d) Anordnen des Gießkerns (5) in der Gießform (4), so daß der Gießkern (5) von dem zumindest einen Halteelement (1) gehaltert wird;
e) Eingießen des Gießwerkstoffs in einen zwischen dem Gießkern (5) und der Gießform (4) verbleibenden Freiraum (6).

15. Verfahren nach Anspruch 14,
ferner umfassend die Arbeitsschritte
f) Entfernen des Gießkerns (5) und der Gießform (4), wobei das Halteelement (1) zumindest teilweise in dem Gußteil verbleibt;
g) Putzen des Gußteils.

16. Gußteil,
dadurch gekennzeichnet, daß
zumindest ein Halteelement (1) zur Halterung eines Gießkerns (5) gemäß einem der Ansprüche 1 bis 10 in dem Gußteil angeordnet ist.
